# EUROPÄISCHE PATENTSCHRIFT

(11) **EP 0 224 580 B1**
(45) Veröffentlichungstag und Bekanntmachung des Hinweises auf die Patenterteilung: **11.10.1989**
(21) Anmeldenummer: 86904121.0
(22) Anmeldetag: 23.05.1986
(51) Int. Cl.: C23F 11/14

(54) **VERWENDUNG VON 3-AMINO-5-(W-HYDROXYALKYL)-1,2,4-TRIAZOLEN ALS KORROSIONSINHIBITOREN FÜR BUNTMETALLE IN WÄSSRIGEN SYSTEMEN**
UTILIZATION OF 3-AMINO-5-(W-HYDROXYALKYL)-1,2,4-TRIAZOLES AS CORROSION INHIBITORS FOR NON-FERROUS HEAVY METALS IN AQUEOUS SYSTEMS
UTILISATION DE 3-AMINO-5-(W-HYDROXYALKYL)-1,2,4-TRIAZOLES COMME INHIBITEURS DE CORROSION POUR METAUX LOURDS NON-FERREUX DANS DES SYSTEMES AQUEUX

(30) Priorität: 31.05.1985 DE 3519522
(43) Veröffentlichungstag der Anmeldung: 10.06.1987
(73) Patentinhaber: Henkel Kommanditgesellschaft auf Aktien, 40191 Düsseldorf (DE)
(72) Erfinder: PENNINGER, Josef, D-4010 Hilden (DE)
(86) Internationale Anmeldenummer: EP8600314
(87) Internationale Veröffentlichungsnummer: WO8607098

(56) Entgegenhaltungen:
- EP-A- 0 025 863
- DE-B- 1 289 718
- FR-A- 2 173 894
- GB-A- 2 094 776
- Chemische Berichte,Jahrgang 101,Heft 6,Juni 1968,Weinheim (DE)W.Ried et al.:Umsetzung von Aminoguanidin mit Lactonen und Carbonsaureanhydriden",S.2117-2123,siehe Seite 2117,Punkt 1;Seite 2121,Zeilen 5-20

## Beschreibung

Gegenstand der Erfindung sind neue Korrosionsinhibitoren für Buntmetalle in wässrigen Systemen.

Buntmetalle, beispielsweise Kupfer oder Zink, oder sie enthaltende Legierungen, wie z. B. Messing oder Bronze, werden aufgrund ihrer relativ hohen Korrosionsbeständigkeit bevorzugt als Werkstoffe bei der Konstruktion von wasserführenden Anlagen wie Dampferzeugungsanlagen, Heizsystemen, Kühlwasserkreisläufen oder sonstigen technischen Anlagen verwendet. Besondere Bedeutung haben diese Werkstoffe als Kondensatorrohr-Werkstoff in Dampfkraftwerken. Trotz der relativ guten Beständigkeit gegen Korrosion ist es jedoch nicht zu vermeiden, daß im Normalzustand analytisch faßbare Mengen der hochwertigen Werkstoffe, insbesondere von Kupfer, in das durchlaufende Wasser abgegeben werden. Insbesondere Kupferspuren lagern sich auf nachgeschalteten Kühlwasserleitungen aus Stahl oder anderen unedleren Metallen oder Metallegiemngen ab und führen dort zu zum Teil verheerenden Lochfraß-Korrosionen.

Aus diesem Grunde ist eine zusätzliche Behandlung des mit den Buntmetallen in Berührung kommenden Wassers zur Verringerung dieser Metallabgabe technisch wichtig. Es gibt in der Praxis nur sehr wenige Inhibitoren, die hierfür geeignet sind. Es handelt sich dabei im wesentlichen um Mercaptobenzthiazol, Benzotriazol und Tolyltriazol sowie Benzimidazol. Diese Verbindungen zeigen relativ gute Wirksamkeit als Kupferinhibitoren, haben jedoch zahlreiche Nachteile. So sind sie chemisch relativ schwer zugänglich und können dadurch aus wirtschaftlichen Gründen nur beschränkte Anwendung finden. Ein weiterer Nachteil der genannten Verbindungen ist deren sehr schlechte Löslichkeit bei sauren pH-Werten, so daß eine praxisgerechte Konfektionierung dieser Produkte, insbesondere in Konzentratform, große Schwierigkeiten bereitet. Diese Konzentrate sind zudem meist über längere Zeit nicht ausreichend lagerstabil. Ein weiterer Nachteil ist darin zu sehen, daß die genannten Verbindungen und ihre Derivate teilweise eine hohe Toxizität aufweisen und deswegen für bestimmte Anwendungsbereiche nicht zugelassen sind.

In der DE-OS 29 34 61 wird die Verwendung von 3-Amino-5-alkyl-1,2,4-triazolen zur Korrosionsinhibierung auf Buntmetallen in wässrigen Brauchwassersystemen offenbart. Diese Verbindungen weisen zwar bessere anwendungstechnische Eigenschaften auf als die vorgenannten Korrosionsinhibitoren und sind zudem auch relativ einfach zugänglich. Ihre Wirkung bleibt jedoch hinter den Anforderungen zurück.

Aufgabe der vorliegenden Erfindung war es nun, chemisch einfach zugängliche Korrosionsinhibitoren für Buntmetalle zur Verfügung zu stellen, die nicht nur gute anwendungstechnische Eigenschaften aufweisen, sondern auch in schon geringen Konzentrationen in wässrigen Lösungen hohe Korrosionsschutzwirkung zeigen und sich außerdem gut in Konzentratform konfektionieren und über längere Zeit ohne Wirkungsverlust lagern lassen.

Überraschend wurde nun gefunden, daß am 5-Alkylrest Hydroxy-substituierte 3-Amino-1,2,4-triazole und deren Salze zu hoher Korrosionsschutzwirkung an Buntmetallen in wässrigen Systemen führen und dabei auch sonst ausgezeichnete anwendungstechnische Eigenschaften besitzen.

Die Erfindung betrifft die Verwendung von 3-Amino-5-(w-hydroxyalkyl)-1,2,4-triazolen der allgemeinen Formel 1 in der n eine ganze Zahl im Bereich von 1 bis 12 bedeutet, oder deren Salze anorganischer oder organischer Säuren als Korrosionsinhibitoren für Buntmetalle in wässrigen Systemen.

Verbindungen der allgemeinen Formel (I) sind als solche bekannt. Für die Verwendung gemäß der Erfindung sind alle 3-Amino-5-(w-hydroxyalkyl)-1,2,4-triazole geeignet, deren Alkylrest in der 5-Stellung des Triazolrings geradkettig ist und eine Zahl von C-Atomen im Bereich von 1 bis 12 aufweist. Insbesondere sind solche Verbindungen der allgemeinen Formel (I) geeignet, in denen der Alkylrest in der 5-Stellung des Triazolrings 7 bis 12 C-Atomen aufweist. Der Substituent in der 5-Stellung des Triazolrings ist also erfindungsgemäß bevorzugt 7-Hydroxyheptyl, 8-Hydroxyoctyl, 9-Hydroxynonyl, 10-Hydroxydecyl, 11-Hydroxyundecyl oder 12-Hydroxydodecyl.

Die Herstellung der erfindungsgemäß verwendeten 3-Amino-5-(w-hydroxyalkyl)-1,2,4-triazole erfolgt nach an sich bekannten Methoden. Beispielsweise können die Triazolderivate dadurch hergestellt werden, daß man a,_{W}-Hydroxycarbonsäuren mit Aminoguanidin bzw. Aminoguanidin-Hydrogencarbonat umsetzt. Im Falle der e_{L},w-Hydroxycarbonsäuren, die eine Zahl von C-Atomen im Bereich von 4 bis 6 aufweisen, können auch für eine derartige Umsetzung die entsprechenden Lactone herangezogen werden. Die Umsetzung erfolgt beispielsweise nach folgendem Reaktionsschema :

Gemäß der Erfindung können für die Verwendung in Korrosionsschutzmitteln auch Salze von Verbindungen der allgemeinen Formel (I) verwendet werden. Dabei sind Salze sowohl anorganischer als auch organischer Säuren geeignet. Bevorzugt werden als Salze anorganischer Säuren die Chloride, Sulfate oder Phosphate der Verbindungen der allgemeinen Formel (I), während als Salze organischer Säuren die Acetate, Citrate bzw. Glycolate (Salze der Glycolsäure) der 1,2,4-Triazol-Derivate der allgemeinen Formel (I) bevorzugt werden.

Die genannten Verbindungen können für die Verwendung in Korrosionsschutzmitteln einzeln oder in Mischungen miteinander in beliebigem Verhältnis verwendet werden. Dazu werden die Verbindungen der Formel (I) oder deren Salze nach an sich bekannten Methoden in wässrigen Systemen unmittelbar gelöst oder in Form wässriger Konzentrate den jeweiligen wässrigen Systemen zugemischt. Die Menge der genannten Verbindungen, die den wässrigen Systemen zugegeben werden, liegen im Bereich von 0,05 bis 10 g - m-³. Ein bevorzugter Bereich ist der von 0,1 bis 5 g - m-³.

Erfindungsgemäß lassen sich die Verbindungen der allgemeinen Formel (I) oder ihre Salze anorganischer oder organischer Säuren in Brauchwässern, Kühlwässern, Schmiermitteln sowie in Reinigern für Haushalts- und Industriezwecke verwenden. Der pH-Wert derartiger wässriger Systeme liegt dabei meist im Bereich von 6 bis 10.

Der Gegenstand der Erfindung wird durch die nachfolgenden Beispiele näher erläutert.

Die Bestimmung der Korrosionsschutz-Eigenschaften erfolgte durch Ermittlung des Massenabtrags nach DIN 50905/1-4.

### Beispiel 1

### Werkstoff: Elektrolytkupfer

Je drei sorgfältig vorbehandelte und gewogene Metallstreifen der Größe 80 x 15 x 1 mm wurden in ein 1-1-Gefäß, das 800 ml Testwasser, 50 ml Pufferlösung sowie eine definierte Menge an Verbindungen der allgemeinen Formel (I) enthielt, gehängt und 24 h bei Raumtemperatur darin belassen. Die Lösung wurde mit einer Geschwindigkeit von 80 U · min-¹ gerührt.

Das als korrosives Medium benutzte Versuchswasser wurde nach DIN 51360/2 hergestellt und mit Ammoniak/Ammoniumchlorid auf einen pH-Wert von 9,0 gepuffert.

Nach Ablauf der Versuchszeit wurden die Metallstreifen getrocknet und gewogen. Aus dem Gewichtsverlust wurde der Korrosionsschutzwert S, bezogen auf eine Blindprobe, nach folgender Gleichung berechnet :
S = 100 (1 - a/b)

In dieser Gleichung steht a für den Gewichtsverlust der Testprobe und b für den Gewichtsverlust der Blindprobe.

Die Ergebnisse des Massenabtrags-Tests sind in der nachfolgenden Tabelle 1 wiedergegeben :

### Beispiel 2

Werkstoff: Zink (99,5 %ig)

Bei einer Vorgehensweise entsprechend Beispiel 1 wurden im Massenabtragstest die in der nachfolgenden Tabelle 2 wiedergegebenen Ergebnisse erzielt:

## Patentansprüche

1. Verwendung von 3-Amino-5-(ω-hydroxyalkyl)-1,2,4-triazolen der allgemeinen Formel (I) in der n eine ganze Zahl im Bereich von 1 bis 12 bedeutet, oder deren Salze anorganischer oder organischer Säuren als Korrosionsinhibitoren für Buntmetalle in wässrigen Systemen.

2. Verwendung von Verbindungen nach Anspruch 1, dadurch gekennzeichnet, daß n für eine ganze Zahl im Bereich von 7 bis 12 steht.

3. Verwendung von Verbindungen nach Ansprüchen 1 und 2, dadurch gekennzeichnet, daß als Salze anorganischer Säuren Chloride, Sulfate oder Phosphate bevorzugt werden.

4. Verwendung von Verbindungen nach Ansprüchen 1 und 2, dadurch gekennzeichnet, daß als Salze organischer Säuren Acetate, Citrate oder Glycolate bevorzugt werden.

5. Verwendung von Verbindungen nach Ansprüchen 1 bis 4 in einer Menge von 0,05 bis 10 g - m-³, bevorzugt von 0,1 bis 5 g · m-³.

6. Verwendung von Verbindungen nach Ansprüchen 1 bis 5 in Brauchwässern, Kühlwässern, Schmiermitteln und Reinigern für Haushalts- und Industriezwecke.

## Claims

1. The use of 3-amino-5-(ω-hydroxylalkyl)-1,2,4-triazoles corresponding to general formula (I) in which n is an integer of 1 to 12, or inorganic or organic acid salts thereof as corrosion inhibitors for nonferrous metals in aqueous systems.

2. The use of the compounds claimed in claim 1, characterized in that n is an integer of 7 to 12.

3. The use of the compounds claimed in claims 1 and 2, characterized in that chlorides, sulfates or phosphates are preferably used as the salts of inorganic acids.

4. The use of the compounds claimed in claims 1 and 2, characterized in that acetates, citrates or glycolates are preferably used as the salts of organic acids.

5. The use of the compounds claimed in claims 1 to 4 in a quantity of from 0.05 to 10 g · m-³ and preferably in a quantity of from 0.1 to 5 g - m-³.

6. The use of the compounds claimed in claims 1 to 5 in industrial waters, cooling waters, lubricants and domestic and industrial cleaners.

## Revendications

1. Utilisation de 3-amino-5-(w-hydroxyalkyl)-1,2,4-triazoles de formule générale (I) dans laquelle n représente un nombre entier de 1 à 12, ou de leurs sels d'acides inorganiques ou organiques comme inhibiteurs de corrosion pour les métaux lourds non-ferreux dans les systèmes aqueux.

2. Utilisation de composés selon la revendication 1, caractérisé en ce que n représente un .nombre entier de 7 à 12.

3. Utilisation de composés selon les revendications 1 et 2, caractérisée en ce que l'on préfère comme sels d'acides inorganiques les chlorures, les sulfates ou les phosphates.

4. Utilisation de composés selon les revendications 1 et 2, caractérisée en ce que l'on préfère comme sels d'acides organiques les acétates, les citrates ou les glycolates.

5. Utilisation de composés selon les revendications 1 à 4 en quantités de 0,05 à 10 g. m-3, de préférence de 0,1 à 5 g - m-³.

6. Utilisation de composés selon les revendications 1 à 5 dans les eaux industrielles, les eaux de refroidissement, les lubrifiants et les nettoyants pour usages domestiques et industriels.
